# EUROPÄISCHE PATENTSCHRIFT

(11) **EP 3 820 978 B1**
(45) Veröffentlichungstag und Bekanntmachung des Hinweises auf die Patenterteilung: **24.08.2022**
(21) Anmeldenummer: 19740328.0
(22) Anmeldetag: 09.07.2019
(51) Int. Cl.: C10M 169/06, C10N 10/02, C10N 10/04, C10N 20/02, C10N 30/08, C10N 40/32, C10N 50/08, C10N 20/00, C10N 30/12, C10N 30/00, C10N 50/10

(54) **UMWELTVERTRÄGLICHES SCHMIERFETT FÜR STAHLSEILE**
ENVIRONMENTALLY FRIENDLY LUBRICATING GREASE FOR STEEL ROPES
GRAISSE LUBRIFIANTE ÉCOLOGIQUE DESTINÉE À DES CÂBLES EN ACIER

(30) Priorität: 09.07.2018 DE 102018005397; 23.10.2018 DE 102018008362
(43) Veröffentlichungstag der Anmeldung: 19.05.2021
(73) Patentinhaber: Klüber Lubrication München SE & Co. KG, 81379 München (DE)
(72) Erfinder: MAYRHOFER, Brigitte, 81477 München (DE); ERHARD, Maximilian, 82343 Poecking (DE); WITTMEYER, Patrick, 82538 Geretsried (DE); SEEMEYER, Stefan, 82515 Wolfratshausen (DE)
(74) Vertreter: Kuhn, Daniela
(86) Internationale Anmeldenummer: PCT/EP2019/068344
(87) Internationale Veröffentlichungsnummer: WO 2020/011758

(56) Entgegenhaltungen:
- DE-A1-102016 011 022
- GB-A- 2 553 340
- Ryan Albert ET AL: "United States Environmental Protection Agency Office of Wastewater Management Environmentally Acceptable Lubricants CONTENTS", , 1. November 2011 (2011-11-01), XP055418816, Gefunden im Internet: URL:https://www3.epa.gov/npdes/pubs/vgp_en vironmentally_acceptable_lubricants.pdf [gefunden am 2017-10-25]

## Beschreibung

Die Erfindung betrifft ein umweltverträgliches Schmierfett für Stahlseile, insbesondere verzinkte Stahlseile, sowie seine Verwendung.

Schmiermittel für Stahlseile werden eingesetzt, um die einzelnen Seillitzen durch einen Schmierfilm voneinander zu trennen, d. h. zu schmieren und dadurch den Verschleiß zu vermindern, sowie um das Stahlseil als Ganzes gegen Korrosion zu schützen. In Abhängigkeit von ihrem jeweiligen Anwendungsgebiet müssen die Schmiermittel noch verschiedene zusätzliche Aufgaben erfüllen. So ist es beispielsweise im Bereich der Marineindustrie sowie in der Öl- und Gasindustrie notwendig, dass die Schmiermittel sowohl eine gute Schmierwirkung zeigen als auch in einem breiten Temperaturbereich und auch in Gegenwart von Wasser einsetzbar sind. Werden verzinkte Stahlseile eingesetzt, so dürfen die Schmiermittel ferner keinen negativen Einfluss auf die Zinkschicht des Stahlseils haben.

Darüber hinaus existiert prinzipiell ein steigender Bedarf nach umweltverträglichen Schmiermitteln, insbesondere Schmiermitteln, die die Voraussetzungen für umweltverträgliche Schmiermittel (EAL = Environmentally Acceptable Lubricants) gemäß Appendix A des 2013 Vessel General Permit erfüllen und daher auch für Komponenten verwendbar sind, die in Kontakt mit Seewasser kommen können. Umweltverträgliche Schmiermittel müssen biologisch abbaubar sein und dürfen nur eine minimale Toxizität sowie keine Bioakkumulierbarkeit aufweisen.

In der Literatur werden die verschiedensten Schmiermittel für Stahlseile beschrieben.

Die CH 540331 A beschreibt ein Schmiermittel für Stahlseile, das als hauptsächliche Komponente eine gesättigte oder ungesättigte Fettsäure mit 5-30 C-Atomen oder einen Ester einer solchen Säure oder ein Gemisch davon enthält.

Die EP 0108536 A1 beschreibt eine Korrosionsschutzzusammensetzung, umfassend einen Korrosionsinhibitor, ein Verdickungsmittel und ein thixotropes Gel. Die Korrosionsschutzzusammensetzung kann zur Behandlung von mehrdrähtigen elektrischen Leitern, Drahtseilen oder Kabeln eingesetzt werden.

US 4589990 A beschreibt eine Schmiermittelzusammensetzung, die spezifische synthetische Ester, nämlich Polyolester, Trimellitatester und polymere Fettsäureester und eine Mischung von Polyisobutylenpolymeren mit unterschiedlichen Molekulargewichten enthält. Die Schmiermittelzusammensetzung kann unter anderem auch zur Behandlung von Drahtseilen verwendet werden.

US 4486319 A beschreibt eine mikroporöse Schmierzusammensetzung, die ein lonomerpolymer und ein flüssiges Schmiermittel enthält. Das lonomerpolymer kann mit anderen Polymeren kombiniert werden, und die Zusammensetzung kann verschiedene Additive enthalten, um die Leistung und Eigenschaften der gebildeten Zusammensetzung zu modifizieren. Die geformte Zusammensetzung kann zur Schmierung von mechanischen Komponenten einschließlich Drahtseilen und Lagern, wie z. B. Gleitlagern eingesetzt werden.

CA 2364200 beschreibt eine Schmierzusammensetzung zur Schmierung von Drahtseilen umfassend: (a) zwischen 50 und 95 Volumenprozent einer Basisflüssigkeit; (b) zwischen 1 und 8 Volumenprozent eines Schmiermittels mit niedrigem Säuregehalt; (c) zwischen 0,2 und 5,0 Volumenprozent eines Korrosionsinhibitors mit geringer Azidität; (d) zwischen 0,1 und 10 Volumenprozent eines Extremdruckmittels; und (e) zwischen 0,1 und 10 Volumenprozent eines Antiverschleißmittels.

US6329073 B1 beschreibt einen Stahlgegenstand, behandelt mit einer korrosionshemmenden und haftungsbeständigen Zusammensetzung, wobei die Zusammensetzung umfasst: A) einen öligen oder wachsartigen Träger als Träger von aktiven Komponenten und B) aktive Komponenten, umfassend: B1) einen Korrosionsinhibitor in Form eines Sulfonats der Gruppe IIA; B2) einen Co-Korrosionsinhibitor, ausgewählt aus der Gruppe bestehend aus: (a) einer oder mehreren Fettsäuren mit 6 bis 24 Kohlenstoffatomen, aromatischen Säuren und Naphthensäuren, wobei die Säuren die freie Säureform oder die Salzform aufweisen (b) ein oder mehrere Imidazolinderivate mit einer C6-24-Alkyleinheit; und (c) eine oder mehrere von C6-24-Alkylbernsteinsäureanhydrid-Verbindungen; und (d) Mischungen von einer oder mehreren der unter (a), (b) und (c) definierten Verbindungen oder Mischungen von Mehrfachformen der unter (a), (b) und (c) definierten Verbindungen; und C) gegebenenfalls eine Verbindung ausgewählt aus der Gruppe bestehend aus: C1) einem wasserabweisenden Mittel; C2) einem synthetischer Ester, der von einem C1-10-Alkohol mit 1-12 Hydroxylgruppen und C6-24-Fettsäuren abgeleitet ist; und C3) einem C6-18-Alkohol; und C4) einer Mischung aus einer oder mehreren der unter C1), C2) und C3) definierten Verbindungen oder Mischungen mehrerer Formen der unter C1), C2) und C3) definierten Verbindungen; wobei das längliche Stahlobjekt ein hartgezogener Stahldraht ist.

US 6010985 A beschreibt eine nicht toxische Schmiermittel-, Fett- oder Gelzusammensetzung, umfassend eine Kombination von: mindestens einem Grundöl von etwa 45 bis etwa 90 Gew.%; mindestens ein Polymer von etwa 10 bis etwa 20 Gew.%, das mindestens teilweise mit dem mindestens einen Basisöl mischbar ist; und etwa 1 bis etwa 50 Gew.% mindestens eines silikatischen Verdickungsmittels, das mindestens eine Verbindung ausgewählt aus der Gruppe bestehend aus Aluminiumsilicat, Magnesiumsilicat, Natriumsilicat, Calciumsilicat, Kaliumsilicat, Lithiumsilicat und Ammoniumsilicat umfasst.

CN 102102047 A beschreibt eine Schutzfettzusammensetzung für ein hochtemperaturbeständiges Stahldrahtseil und ein Herstellungsverfahren dafür. Die Schmierfettzusammensetzung wird aus Grundöl (hochviskoses Mineralöl oder synthetisches Öl), einem Verdickungsmittel, einem Additiv und einem Deckmittel hergestellt. Das Schmierfett für das Stahldrahtseil wird durch Verdicken des Grundöls mit einem festen Kohlenwasserstoffverdickungsmittel hergestellt. Das Verdickungsmittel ist Bentonit. Es werden ein hochmolekularer Klebrigmacher und ein Schmierfett als fester Füllstoff eingesetzt, um die Leistungsfähigkeit, die Hochtemperaturbeständigkeit und die Haftfestigkeit von Bentonit-Schmierfett zu verbessern. Das Schutzfett für das Stahldrahtseil wird speziell zum Schutz von Stahldrahtseilen in einer extremen Hochtemperaturumgebung eingesetzt.

CN 102618371 A beschreibt Stahlseilfett mit hohem Tropfpunkt und eine Aufbereitungsmethode des Stahlseilfettes. Das Stahlseilfett besteht aus folgenden Komponenten (in Gewichtsprozenten): 65%-85% Grundöl, 5%-20% Verdickungsmittel, 2%-15% Haftmittel, 1%-6% Rostschutzmittel, 0-5% Antioxidans, 0-5% polares Additiv und 0,5%-6% Festschmierstoff.

CN 102827678 A beschreibt eine Drahtseil-Schmierfettzusammensetzung, die neben einer Schmierung auch Korrosionsschutz bietet. Die Zusammensetzung besteht aus den folgenden Komponenten: 51,0 % bis 72,5 % Calciumsulfonat-Verbundfett Nr. 2, 25,0 bis 38,0 % Grundöl, 0,2 bis 1,0 % Diphenylamin, 1,3 bis 5,5 % kolloidaler Graphit und 1,0 bis 4,5 % Ozocerit. Das Produkt eignet sich zur Schmierung und zum Schutz verschiedener Drahtseile unter ozeanischen Klimabedingungen wie Seehafen, Seeschiff, Offshore-Bohrplattformen, etc. GB 2 553 340 A offenbart ein Offshore-Seilschmiermittel das die Vorrausetzungen für Environmetally Acceptable Lubricants gemäss Appendix A des 2013 Vessel General Permit erfüllt.

Die vorgenannten Schmierstoffe erfüllen jedoch nicht sämtliche der oben genannten Voraussetzungen, nämlich neben einer guten Schmierwirkung in einem breiten Temperaturbereich und auch in Gegenwart von Wasser einsetzbar zu sein und darüber hinaus die Voraussetzungen für umweltverträgliche Schmierstoffe (EAL = Environmentally Acceptable Lubricants) gemäß Appendix A des 2013 Vessel General Permit zu erfüllen. Der Erfindung liegt mithin die Aufgabe zu Grunde, ein Schmiermittel bereitzustellen, das die vorgenannten Voraussetzungen erfüllt.

Diese Aufgabe wird gelöst durch ein umweltverträgliches Schmierfett, gemäss Anspruch 1.

In umfangreichen Versuchen wurde von der Anmelderin herausgefunden, dass es mit einem Schmierfett der vorgenannten Zusammensetzung möglich ist, ein umweltverträgliches Schmiermittel bereitzustellen, das herausragende Schmiereigenschaften bei der Anwendung auf Stahlseilen, insbesondere verzinkten Stahlseilen, mit einer Einsetzbarkeit auch in Gegenwart von Wasser und in einem breiten Temperaturbereich kombiniert.

So weist das Schmierfett in einer bevorzugten Ausführungsform der Erfindung einen Tropfpunkt gemäß Norm DIN ISO 2176 von über 150 °C, beispielsweise von 150°C bis 300°C und/oder von 170°C bis 300°C und/oder von 200°C bis 290°C, auf. In einer weiteren bevorzugten Ausführungsform der Erfindung weist das Schmierfett eine obere Gebrauchstemperatur (OGT) gemäß Norm DIN 58397 Teil 1 von mindestens 150°C, beispielsweise von 150°C bis 200°C und/oder von 150°C auf.

Erfindungsgemäß bevorzugt bestehen mindestens 75 Gew.%, beispielsweise von 75 Gew.% bis 100 Gew.%, noch bevorzugter mindestens 80 Gew.%, beispielsweise von 80 Gew.% bis 100 Gew.% und/oder von 85 Gew.% bis 100 Gew.% und/oder von 75 Gew.% bis 90 Gew.% des Schmierfetts aus biologisch abbaubaren und nicht toxischen Inhaltsstoffen. Das Schmierfett kann auch bis zu 25 Gew.% nicht biologisch abbaubare Komponenten enthalten, sofern diese nicht bioakkumulierend und/oder nur minimal toxisch sind. Das erfindungsgemäße Schmierfett erfüllt die Kriterien für umweltverträgliche

Schmierstoffe (EAL = Environmentally Acceptable Lubricants) gemäß Appendix A des 2013 Vessel General Permit. Somit kann das Schmierfett auch für Anwendungen verwendet werden, die in Kontakt mit Seewasser kommen können.

Darüber hinaus wurde gefunden, dass die Komponenten a) bis c) keinen negativen Einfluss auf die Zinkschicht von verzinkten Stahlseilen haben und insbesondere keine Reaktion mit der Zinkschicht eingehen.

Als Komponente a) enthält das Schmierfett von 50 Gew.% bis 90 Gew.%, bevorzugter von mindestens 60 Gew.%, beispielsweise von 60 Gew.% bis 80 Gew.%, und insbesondere von 65 Gew.% bis 75 Gew.% eines biologisch abbaubaren Grundöls, insbesondere eines biologisch abbaubaren Esters als Grundöl. Dabei ist der Anteil der Komponente a) jeweils auf die Gesamtmenge des Schmierfetts bezogen. Unter einem biologisch abbaubaren Grundöl bzw. einem biologisch abbaubaren Ester ist erfindungsgemäß ein Grundöl und/oder ein Ester zu verstehen, der gemäß Norm OECD 301 A - F oder OECD 306 biologisch abbaubar ist.

Erfindungsgemäß können auch Gemische verschiedener Grundöle und/oder verschiedene Ester eingesetzt werden. Damit der Schmierstoff die Anforderungen für EAL erfüllen kann, darf das Grundöl bzw. der Ester darüber hinaus keine Toxizität aufweisen.

Erfindungsgemäß kann eine Vielzahl an biologisch abbaubaren Grundölen und insbesondere an biologisch abbaubaren Estern als Komponente a) eingesetzt werden, sofern diese eine ausreichende thermische Stabilität aufweisen. Bevorzugte biologisch abbaubare Grundöle sind Grundöle und insbesondere Ester, die eine thermische Stabilität, bestimmbar über TGA (DIN 51006; Verdampfungsverlust größer 1 Gew.% heißt thermisch instabil) von über 150°C, beispielsweise im Bereich 150°C bis 200°C aufweisen.

Vorzugsweise weist das Grundöl und insbesondere der Ester ferner eine eher geringe Flüchtigkeit auf. Mithin sind bevorzugte biologisch abbaubare Grundöle Grundöle und insbesondere Ester, die eine Flüchtigkeit, gemessen nach DIN 58397 nach 7d, 150°C von <10 Gew.%, vorzugsweise <5 Gew.% aufweisen.

Vorzugsweise weist das Schmierfett ebenfalls eine eher geringe Flüchtigkeit auf. Mithin sind bevorzugte Schmierfette Schmierfette, die eine Flüchtigkeit, gemessen nach DIN 58397 nach 7d, 150°C von <10 Gew.%, vorzugsweise <5 Gew.% aufweisen.

Darüber hinaus zeigt das Grundöl und insbesondere der Ester bevorzugt eine hohe hydrolytische Stabilität. Aus diesem Grund sind bevorzugte biologisch abbaubare Grundöle Grundöle und/oder Ester, die gemessen nach DIN ASTM D-2619 (mit verlängerter Laufzeit von 400 h, 93°C) ein TAN Delta (Veränderung im Säuregehalt) von 0,0 mg KOH/g bis 20, noch bevorzugter von 0,0 bis 15 mg KOH/g aufweisen.

Schließlich zeigen die Grundöle und insbesondere die Ester bevorzugt einen niedrigen Säuregehalt (TAN) nach DIN EN 12634, wobei bevorzugte biologisch abbaubare Grundöle und insbesondere Ester einen Säuregehalt (TAN), von kleiner 5 mg KOH/g, beispielsweise von 0,01 mg bis 5 mg KOH/g, noch bevorzugter von kleiner 1 mg KOH/g, beispielsweise von 0,01 mg KOH/g bis 1 mg KOH/g, aufweisen.

Die Viskosität des biologisch abbaubaren Grundöls beträgt vorzugsweise mindestens 18 mm²/s, beispielsweise von 18 mm²/s bis 1200 mm²/s und/oder mindestens 100 mm²/sec, beispielsweise von 100 mm²/sec bis 1200 mm²/s und/oder von 120 bis 500 mm²/sec und/oder von 120 bis 300 mm²/sec, jeweils gemessen nach DIN EN ISO 3104 bei 40°C.

Die Viskosität bevorzugter Gemische aus Grundölen gemessen nach DIN 51562 part 1 bei 40°C beträgt mindestens 18 mm²/s, beispielsweise von 18 mm²/s bis 1200 mm²/s und/oder 18 mm²/s bis 500 mm²/s und/oder 18 bis 200 mm²/s.

Die Viskosität bevorzugter biologisch abbaubarer Ester beträgt von 50 mm²/sec bis 1200 mm²/s, noch bevorzugter mindestens 100 mm²/sec, beispielsweise von 100 mm²/sec bis 1000 mm²/s und/oder von 100 mm²/sec bis 1200 mm²/s und insbesondere von 130 bis 1000 mm²/sec und/oder von 130 mm²/sec bis 1200 mm²/s, jeweils gemessen nach DIN EN ISO 3104 bei 40°C.

In einer bevorzugten Ausführungsform der Erfindung ist der biologisch abbaubare Ester ein synthetischer Ester. Ferner ist der Ester besonders bevorzugt ein Ester auf nachwachsender Basis. Ein erfindungsgemäß besonders bevorzugter Ester ist ein Polyolester, insbesondere

(Trimethylolpropan)ester, Pentaerytritester, Gemische und/oder Komplexester hiervon. Besonders bevorzugte (Trimethylolpropan)ester sind Ester aus Trimethylolpropan und verzweigten oder unverzweigten sowie gesättigten oder ungesättigten C₁₀-C₂₂-Carbonsäuren. Die Säuren können Mono- und/oder Dicarbonsäuren sein. Werden Dicarbonsäuren eingesetzt, können Komplexester erhalten werden. Besonders bevorzugte Pentaerytritester sind Ester aus Pentaerytrit und verzweigten oder unverzweigten sowie gesättigten oder ungesättigten C₁₀-C₂₂-Carbonsäuren. Ganz besonders bevorzugte Ester sind Ester aus Trimethylolpropan oder Pentaerythrit mit gesättigten oder ungesättigten verzweigten C₁₈-Carbonsäuren, insbesondere mit Ölsäure, Isostearinsäure Gemische und/oder Komplexester hiervon. Ebenfalls besonders bevorzugte Ester sind Ester aus Trimethylolpropan mit gesättigten oder ungesättigten, verzweigten oder unverzweigten, C₈-C₂₀-Carbonsäuren, und/oder C₁₀-C₂₂-Carbonsäuren, insbesondere mit Sebacinsäure, Stearinsäure und Isostearinsäure, Gemische und/oder Komplexester hiervon.

Ebenfalls besonders bevorzugte Ester sind Komplexester aus Trimethylolpropan mit gesättigten, verzweigten oder unverzweigten, C₈-C₂₀-Carbonsäuren und/oder C₁₀-C₂₂-Carbonsäuren, insbesondere mit Sebacinsäure, Stearinsäure und Isostearinsäure, und/oder Gemische hiervon. Ebenfalls besonders bevorzugte Ester sind Komplexester aus Trimethylolpropan mit einem Gemisch aus mindestens zwei gesättigten oder ungesättigten, verzweigten oder unverzweigten, C₈-C₂₀-Carbonsäuren und/oder C₁₀-C₂₂-Carbonsäuren, wobei mindestens eine erste Carbonsäure eine gesättigte oder ungesättigte, verzweigte oder unverzweigte C₈-C₂₀-Dicarbonsäure und/oder C₁₀-C₂₂-Dicarbonsäure und mindestens eine zweite Säure eine gesättigte oder ungesättigte, verzweigte oder unverzweigte C₈-C₂₀-Carbonsäure und/oder C₁₀-C₂₂-Carbonsäure ist. Ebenfalls besonders bevorzugte Ester sind Komplexester aus Trimethylolpropan mit einem Gemisch aus mindestens zwei gesättigten, verzweigten oder unverzweigten, C₈-C₂₀-Carbonsäuren und/oder C₁₀-C₂₂-Carbonsäuren, wobei mindestens eine erste Carbonsäure eine gesättigte, unverzweigte C₈-C₁₂-Dicarbonsäure, insbesondere Sebacinsäure, und mindestens eine zweite Säure eine gesättigte, verzweigte oder unverzweigte C₁₅-C₂₀-Carbonsäure, insbesondere Stearinsäure, Isostearinsäure oder ein Gemisch hiervon, ist.

In einer bevorzugten Ausführungsform der Erfindung ist die Komponente a) kein Triglycerid, da Triglyceride zumindest für einige Anwendungen eine nicht zufrieden stellende hydrolytische und oxidative bzw. chemische Stabilität aufweisen.

Ebenfalls geeignete biologisch abbaubare Grundöle sind Polyalphaolefine und/oder Polyglykole.

Besonders bevorzugte biologisch abbaubare Polyalphaolefine weisen eine Viskosität gemessen nach DIN 51562 part 1 bei 100 °C von höchstens 6 mm²/s, beispielsweise von 2 mm²/s bis 6 mm²/s und/oder 2 mm²/s bis 5 mm²/s und/oder 2 bis 4 mm²/s auf.

Besonders bevorzugte biologisch abbaubare Polyglykole sind öllösliche Polyglykole. Diese weisen vorzugsweise eine Viskosität gemessen nach DIN 51562 part 1 bei 40 °C von höchstens 150 mm²/s, beispielsweise von 18 mm²/s bis 150 mm²/s und/oder 18 mm²/s bis 68 mm²/s und/oder 18 bis 46 mm²/s auf.

Als Komponente b) enthält das Schmierfett ein Verdickungsmittel ausgewählt aus biologisch abbaubaren Calciumseifen (b1)) in einer Menge von 3 bis 12 Gew.%, noch bevorzugter von 4 Gew.% bis 10 Gew.%, insbesondere von 4 Gew.% bis 7 Gew.%, Bentoniten (b2)) in einer Menge von 3 Gew.% bis 25 Gew.% und/oder 3,5 Gew.% bis 20 Gew.% und/oder 4 bis 12 Gew.%, noch bevorzugter von 4 Gew.% bis 10 Gew.% und Gemischen hiervon. Der Anteil des Verdickungsmittels beträgt erfindungsgemäß 3 Gew.% bis 25 Gew.% und/oder 7 Gew.% bis 20 Gew.%. Dabei ist der Anteil der Komponente b) jeweils auf die Gesamtmenge des Schmierfetts bezogen.

Vorteilhaft an der Verwendung von Calciumseife als Verdickungsmittel ist, dass es insbesondere in Kombination mit der Komponente c2) die Beständigkeit gegenüber Wasser erhöht.

Unter einer biologisch abbaubaren Calciumseife ist erfindungsgemäß eine Calciumseife zu verstehen, die gemäß Norm OECD 301 A-F und/oder OECD 306 biologisch abbaubar ist. Damit der Schmierstoff den Anforderungen für EAL erfüllen kann, darf die Calciumseife darüber hinaus keine oder nur eine minimale Toxizität aufweisen. Bevorzugte Calciumseifen sind wasserbeständig, insbesondere weisen sie eine statische Wasserbeständigkeit nach DIN 51807 T1 auf. Erfindungsgemäß sind Calciumseifen gegenüber Bentoniten bevorzugt, da sie eine höhere Verdickungswirkung und bessere biologische Abbaubarkeit haben. Es können auch Gemische verschiedener Calciumseifen oder Bentonite eingesetzt werden.

Besonders bevorzugt sind Calciumseifen von Fettsäuren, insbesondere C8-C26 Fettsäuren, insbesondere Calcium-12-hydroxystearat.

Grundsätzlich können auch Gemische aus Calciumseifen und Bentoniten eingesetzt werden. Diese Ausführungsform ist jedoch, zumindest bei der Verwendung von verzinkten Stahlseilen, weniger bevorzugt, da verglichen mit dem isolierten Einsatz von Calciumseifen oder Bentoniten die Zinkkorrosion verschlechtert wird.

Es ist denkbar, dass das Grundöl als Komponente c) von 1 Gew.% bis 40 Gew.% Additive enthält. Erfindungsgemäß enthält das Grundöl 4 Gew.% bis 40 Gew.%, noch bevorzugter von 5 Gew.% bis 40 Gew.% , noch bevorzugter von 7 Gew.% bis 40 Gew.% und insbesondere von 10 Gew.% bis 35 Gew.% Additive. Dabei ist der Anteil der Komponente c) jeweils auf die Gesamtmenge des Schmierfetts bezogen.

Die Additive der Komponente c) umfassen erfindungsgemäß von 1 bis 12 Gew.% und/oder 4 bis 12 Gew.%, bevorzugt von 4 Gew.% bis 10 Gew.% pyrogenes Siliciumdioxid und/oder Polytetrafluorethylen als Komponente c1). Dabei ist der Anteil der Komponente c1) jeweils auf die Gesamtmenge des Schmierfetts bezogen.

In einer besonders bevorzugten Ausführungsform der Erfindung ist das pyrogene Siliciumdioxid ausgewählt aus Kieselsäure mit einer spezifischen Oberfläche von 90 bis 130 m²/g. Ebenfalls bevorzugt ist hydrophobierte pyrogene Kieselsäure, insbesondere eine mittels Dichlordimethylsilan hydrophobierte Kieselsäure.

Die Komponente c1) trägt zur Verbesserung des Tropfpunkts des Schmierfetts und hierdurch zu dessen Temperaturbeständigkeit im Sinne einer Erhöhung der oberen Gebrauchstemperatur (OGT) bei. Darüber hinaus weist Komponente c1) den Vorteil auf, dass sie als Co-Verdicker fungieren und hierdurch zu einer Stabilisierung des Verdickersystems beitragen kann.

Als Komponente c2) umfassen die Additive der Komponente c) erfindungsgemäß ein Polymer ausgewählt aus Polyisobutylen, Polyisobutylen-/ Buten-Copolymer, Polymethacrylaten, Polyestern, vorzugsweise Komplexestern, insbesondere Komplexestern aus Neopentylglykol/Dimersäure/2-Ethylhexanol und Gemischen hiervon. Unter einem Komplexester wird erfindungsgemäß ein Polyester verstanden, der durch Reaktion von Polyolen mit Dicarbonsäuren, sowie gegebenenfalls Monocarbonsäuren hergestellt wird. Der Anteil der Komponente c2) beträgt von 2 Gew.% bis 25 Gew.%, noch bevorzugter von 5 Gew.% bis 20 Gew.% und insbesondere von 7 Gew.% bis 17 Gew.%, jeweils auf die Gesamtmenge des Schmierfetts bezogen.

Die Polymere der Komponente c2) weisen eine Viskosität, gemessen nach DIN 51562 part 1 bei 100 °C von mindestens 600 mm²/s, noch bevorzugter von mindestens 800 mm²/s und/oder mindestens 1000 mm²/s und/oder mindestens 1500 mm²/s und/oder mindestens 4000 mm²/s, beispielsweise von 4000 mm²/s bis 10000 mm²/s und/oder von 4000 mm²/s bis 6000 mm²/s, insbesondere von 4000 bis 4700 mm²/s auf. Eine hohe Viskosität ist vorteilhaft, da hierdurch die Einsatzmenge gering gehalten werden kann. Erfindungsgemäß besonders bevorzugt ist Polyisobutylen und/oder Polyisobutylen-/ Buten-Copolymer, da diese preisgünstige Rohstoffe sind und keine hydrolysierbaren Gruppen, wie beispielsweise Estergruppen, aufweisen. Ebenfalls bevorzugt sind Polymere, die biologisch abbaubar sind.

Die Verwendung der Komponente c2) ist vorteilhaft, da sie als toxikologisch unbedenklicher Haftverbesserer die Haftung, gemessen nach ASTM D 4049 von < 50 Gew% Verlust, beispielsweise von <30 Gew% Verlust noch bevorzugter von < 25% Gew% Verlust zwischen Schmierfett und Stahlseil, verbessern kann.

Erfindungsgemäß bevorzugt weist mithin das Schmierfett einen Gewichtsverlust bei einem Water Spray-off Test nach ASTM D 4049 von < 50 Gew% Verlust, beispielsweise von <30 Gew% Verlust noch bevorzugter von < 25% Gew% auf. Als Komponente c3) umfassen die Additive der Komponente c) erfindungsgemäß von 0,5 Gew.% bis 20 Gew.% und/oder 1 Gew.% bis 10 Gew.%, noch bevorzugter von 1 Gew.% bis 9 Gew.% und insbesondere von 1,5 Gew.% bis 8 Gew.% eines Festschmierstoffs, vorzugsweise ausgewählt aus Erdalkalisalzen, insbesondere Calciumcarbonat, Calciumstearat, Grafit, Melamincyanurat, Zinksulfid (ZnS), Molybdänsulfid (MoS2) und Gemischen hiervon. Dabei ist der Anteil der Komponente c3) jeweils auf die Gesamtmenge des Schmierfetts bezogen.

Die Verwendung der vorgenannten Festschmierstoffe, insbesondere von Calciumcarbonat, Grafit, Melamincyanurat und Calciumstearat als Komponente c3), ist besonders vorteilhaft, da diese Verbindungen toxikologisch unbedenklich sind und die Reibeigenschaften des Stahlseils deutlich verbessern können.

Erfindungsgemäß weniger bevorzugte Festschmierstoffe sind Dithiocarbamate, insbesondere aschefreie Dithiocarbamate, Bis-stearoyl-ethylendiamin und Gemische hiervon. In praktischen Versuchen wurde gefunden, dass sich die Verwendung dieser Verbindungen negativ auf die Korrosion der Zinkschicht auswirkt. Dies ist auch aus umwelttechnischer Sicht von Nachteil, da Zinkoxid für Wasserorganismen giftig ist, welches bei der Korrosion von Zink entsteht.

Ebenfalls denkbar ist, dass das Schmierfett von 0,5 Gew.% und insbesondere von 0,5 bis 2,8 Gew.% Bernsteinsäurederivate als erstes Korrosionsschutzmittel, insbesondere amidisierte Bernsteinsäurehalbester als Komponente c4) enthält. Dabei ist der Anteil der Komponente c4) jeweils auf die Gesamtmenge des Schmierfetts bezogen. Vorzugsweise weist die Komponente c4) eine Neutralisationszahl (NZ) (DIN 53402) von 70 bis 100 mg KOH/g auf.

Die Verwendung der Bernsteinsäurederivate ist vorteilhaft, da sie biologisch abbaubar sind und eine hohe Korrosionsschutzwirkung haben.

In einer bevorzugten Ausführungsform der Erfindung enthält das Schmierfett als Komponente c5) ein zweites Korrosionsschutzmittel, vorzugsweise ausgewählt aus Erdalkalioxiden, insbesondere Calciumoxid und/oder Magnesiumoxid, sowie Calcium-, Magnesium-, und/oder Natriumsulfonate bzw. -salze von C₈-C₂₀ Dicarbonsäuren, insbesondere Dinatriumsebacat. Vorteilhaft an den vorgenannten Komponenten ist, dass sie einen guten Korrosionsschutz bieten und nicht toxisch sind. Besonders bevorzugt sind Magnesiumoxid, Dinatriumsebaccat und/oder Gemische hiervon. In einer weiteren bevorzugten Ausführungsform der Erfindung weist die Komponente c5) eine Teilchengrößenverteilung d10 von 1 bis 10 µm, noch bevorzugter von 3 bis 8 µm noch bevorzugter von 4 bis 6 µm und insbesondere von 5 µm und/oder eine Teilchengrößenverteilung d50 von 10 bis 30 µm, noch bevorzugter von 13 bis 22 µm, noch bevorzugter von 15 bis 20 µm und insbesondere von 17 µm und/oder eine Teilchengrößenverteilung d90 von 30 bis 50 µm, noch bevorzugter von 35 bis 45 µm und insbesondere von 40 µm auf. In einer besonders bevorzugten Ausführungsform der Erfindung weist die Komponente c5) eine Teilchengrößenverteilung d50 von weniger als 25 µm, beispielsweise von 5 µm bis 25 µm und/oder von 5 µm bis 20 µm auf.

Vorteilhaft an der Verwendung der Komponente c5) ist, dass sie zusätzlich zu einer Erhöhung des Korrosionsschutzes des Schmierfetts als basische Reserve fungieren kann. Darüber hinaus wurde in praktischen Versuchen gefunden, dass Magnesiumoxid als Komponente c5) in Kombination mit c4) synergistisch wirkt.

Bevorzugt liegt der Anteil der Komponente c5) im Bereich von 0,3 bis 5 Gew.%, noch bevorzugter von 0,5 bis 2,5 Gew.% und insbesondere von 1 Gew.% bis 2,3 Gew.%. Dabei ist der Anteil der Komponente c5) jeweils auf die Gesamtmenge des Schmierfetts bezogen.

Das Schmierfett kann darüber hinaus noch weitere übliche Additive, beispielsweise Antioxidantien, enthalten, sofern sich diese nicht negativ auf die Umweltverträglichkeit des Schmierfetts auswirken. So enthält das Schmierfett in einer bevorzugten Ausführungsform der Erfindung als Komponente c6) einen Antioxidanten. Dieser ist vorzugsweise ausgewählt aus nicht oder nur minimal toxischen Antioxidanten. Bevorzugt liegt der Anteil des Antioxidanten im Bereich von 0,3 bis 3 Gew.%, noch bevorzugter von 0,5 bis 2 Gew.%, und insbesondere von 0,8 Gew.% bis 1,5 Gew.%. Dabei ist der Anteil der Komponente c6) jeweils auf die Gesamtmenge des Schmierfetts bezogen.

Erfindungsgemäß besonders bevorzugte Antioxidantien sind phenolische und/oder aminische Antioxidantien.

In einer Ausführungsform der Erfindung umfasst das Schmierfett:
a) von 50 Gew.% bis 90 Gew.% eines biologisch abbaubaren Esters als Grundöl, wobei die Viskosität des biologisch abbaubaren Esters bei 40°C von 50 mm²/s bis 1200 mm²/s beträgt,
b) von 7 Gew.% bis 20 Gew.% eines Verdickungsmittels ausgewählt aus
   b1) von 3 Gew.% bis 12 Gew.% biologisch abbaubarer Calciumseife,
   b2) von 4 Gew.% bis 12 Gew.% Bentonite,
c) von 4 Gew.% bis 40 Gew.% Additive, umfassend
   c1) von 4 Gew.% bis 12 Gew.% pyrogenes Siliciumdioxid und/oder Polytetrafluorethylen und Gemische hiervon,
   c2) von 2 Gew.% bis 25 Gew.% eines Polymers ausgewählt aus Polyisobutylen, Polyisobutylen-/ Buten-Copolymer, Polymethacrylaten, Komplexestern aus Neopentylglykol/Dimersäure/2-Ethylhexanol und Gemischen hiervon, wobei der Polyester c2) eine Viskosität, bei 100 °C von mindestens 600 mm²/s aufweist,
   c3) von 1 Gew.% bis 10 Gew.% eines Festschmierstoffs, wobei das Schmierfett die Voraussetzungen für umweltverträgliche Schmiermittel (EAL = Environmentally Acceptable Lubricants) gemäß Appendix A des 2013 Vessel General Permit erfüllt und daher auch für Komponenten verwendbar ist, die in Kontakt mit Seewasser kommen können.

In einer bevorzugten Ausführungsform der Erfindung umfasst das Schmierfett:
a) von 50 Gew.% bis 90 Gew.%, noch bevorzugter von 60 Gew.% bis 80 Gew.%, noch bevorzugter von 65 Gew.% bis 75 Gew.% Pentaerytritester, insbesondere Pentaerythritester aus Pentaerythrit und Isostearinsäure, als Grundöl,
b) von 3 Gew.% bis 25 Gew.% eines Verdickungsmittels ausgewählt aus
   b1) von 3 Gew.% bis 12 Gew.%, noch bevorzugter von 4 Gew.% bis 10 Gew.%, noch bevorzugter von 4 Gew.% bis 7 Gew.%, Ca-12-Hydroxystearat,
c) von 4 Gew.% bis 40 Gew.%, noch bevorzugter von 5 Gew.% bis 40 Gew.%, noch bevorzugter von 7 Gew.% bis 40 Gew.%, noch bevorzugter von 10 Gew.% bis 35 Gew.% Additive, umfassend
   c1) von 1 Gew.% bis 12 Gew.% und/oder von 4 Gew.% bis 12 Gew.%, bevorzugt von 4 Gew.% bis 10 Gew.% pyrogenes Siliciumdioxid,
   c2) von 2 Gew.% bis 45 Gew.% und/oder von 2 Gew.% bis 25 Gew.%, noch bevorzugter von 5 Gew.% bis 20 Gew.% und insbesondere von 7 Gew.% bis 17 Gew.%, Polyisobutylen,
   c3) von 0,5 Gew.% bis 20 Gew.% und/oder von 1 Gew.% bis 10 Gew.%, noch bevorzugter von 1 Gew.% bis 9 Gew.% und insbesondere von 1,5 Gew.% bis 8 Gew.% Calciumcarbonat als Festschmierstoff.

In einer weiteren bevorzugten Ausführungsform der Erfindung umfasst das Schmierfett:
a) von 50 Gew.% bis 90 Gew.%, noch bevorzugter von 60 Gew.% bis 80 Gew.%, noch bevorzugter von 65 Gew.% bis 75 Gew.% Pentaerytritester, insbesondere Pentaerythritester aus Pentaerythrit und Isostearinsäure, als Grundöl,
b) von 3 Gew.% bis 25 Gew.% eines Verdickungsmittels ausgewählt aus
   b1) von 3 Gew.% bis 12 Gew.%, noch bevorzugter von 4 Gew.% bis 10 Gew.%, noch bevorzugter von 4 Gew.% bis 7 Gew.%, Ca-12-Hydroxystearat,
c) von 4 Gew.% bis 40 Gew.%, noch bevorzugter von 5 Gew.% bis 40 Gew.%, noch bevorzugter von 7 Gew.% bis 40 Gew.%, noch bevorzugter von 10 Gew.% bis 35 Gew.% Additive, umfassend
   c1) von 1 Gew.% bis 12 Gew.% und/oder von 4 Gew.% bis 12 Gew.%, bevorzugt von 4 Gew.% bis 10 Gew.% pyrogenes Siliciumdioxid,
   c2) von 2 Gew.% bis 45 Gew.% und/oder von 2 Gew.% bis 25 Gew.%, noch bevorzugter von 5 Gew.% bis 20 Gew.% und insbesondere von 7 Gew.% bis 17 Gew.%, Polyisobutylen,
   c3) von 0,5 Gew.% bis 20 Gew.% und/oder von 1 Gew.% bis 10 Gew.%, noch bevorzugter von 1 Gew.% bis 9 Gew.% und insbesondere von 1,5 Gew.% bis 8 Gew.% Calciumcarbonat als Festschmierstoff,
   c5) von 0,3 bis 5 Gew.%, noch bevorzugter von 0,5 bis 2,5 Gew.% und insbesondere von 1 Gew.% bis 2,3 Gew.% Magnesiumoxid als Korrosionsschutzmittel,
   c6) von 0,3 bis 3 Gew.%, noch bevorzugter von 0,5 bis 2 Gew.%, und insbesondere von 0,8 Gew.% bis 1,5 Gew.% eines phenolischen Antioxidanten.

In einer weiteren bevorzugten Ausführungsform der Erfindung umfasst das Schmierfett:
a) von 50 Gew.% bis 90 Gew.%, noch bevorzugter von 60 Gew.% bis 80 Gew.%, noch bevorzugter von 65 Gew.% bis 75 Gew.% Komplexester, insbesondere Komplexester aus Trimethylolpropan mit einem Gemisch aus mindestens zwei gesättigten oder ungesättigten, verzweigten oder unverzweigten, C₈-C₂₀ -Carbonsäuren, wobei mindestens eine erste Carbonsäure eine gesättigte oder ungesättigte, verzweigte oder unverzweigte C₈-C₂₀-Dicarbonsäure, und mindestens eine zweite Säure eine gesättigte oder ungesättigte, verzweigte oder unverzweigte C₈-C₂₀-Carbonsäure ist, als Grundöl,
b) von 3 Gew.% bis 25 Gew.% eines Verdickungsmittels ausgewählt aus
   b1) von 3 Gew.% bis 12 Gew.%, noch bevorzugter von 4 Gew.% bis 10 Gew.%, noch bevorzugter von 4 Gew.% bis 7 Gew.%, Ca-12-Hydroxystearat,
c) von 4 Gew.% bis 40 Gew.%, noch bevorzugter von 5 Gew.% bis 40 Gew.%, noch bevorzugter von 7 Gew.% bis 40 Gew.%, noch bevorzugter von 10 Gew.% bis 35 Gew.% Additive, umfassend
   c1) von 1 Gew.% bis 12 Gew.% und/oder von 4 Gew.% bis 12 Gew.%, bevorzugt von 4 Gew.% bis 10 Gew.% pyrogenes Siliciumdioxid,
   c2) von 2 Gew.% bis 45 Gew.% und/oder von 2 Gew.% bis 25 Gew.%, noch bevorzugter von 5 Gew.% bis 20 Gew.% und insbesondere von 7 Gew.% bis 17 Gew.%, Polyisobutylen,
   c3) von 0,5 Gew.% bis 20 Gew.% und/oder von 1 Gew.% bis 10 Gew.%, noch bevorzugter von 1 Gew.% bis 9 Gew.% und insbesondere von 1,5 Gew.% bis 8 Gew.% Calciumcarbonat als Festschmierstoff.

In einer weiteren bevorzugten Ausführungsform der Erfindung umfasst das Schmierfett:
a) von 50 Gew.% bis 90 Gew.%, noch bevorzugter von 60 Gew.% bis 80 Gew.%, noch bevorzugter von 65 Gew.% bis 75 Gew.% Komplexester, insbesondere Komplexester aus Trimethylolpropan mit einem Gemisch aus mindestens zwei gesättigten, oder ungesättigten, verzweigten oder unverzweigten, C₈-C₂₀ -Carbonsäuren, wobei mindestens eine erste Carbonsäure eine gesättigte, oder ungesättigte, verzweigte oder unverzweigte C₈-C₂₀ -Dicarbonsäure, und mindestens eine zweite Säure eine gesättigte oder ungesättigte, verzweigte oder unverzweigte C₈-C₂₀-Carbonsäure ist als Grundöl,
c) von 3 Gew.% bis 25 Gew.% eines Verdickungsmittels ausgewählt aus
   b1) von 3 Gew.% bis 12 Gew.%, noch bevorzugter von 4 Gew.% bis 10 Gew.%, noch bevorzugter von 4 Gew.% bis 7 Gew.%, Ca-12-Hydroxystearat,
c) von 4 Gew.% bis 40 Gew.%, noch bevorzugter von 5 Gew.% bis 40 Gew.%, noch bevorzugter von 7 Gew.% bis 40 Gew.%, noch bevorzugter von 10 Gew.% bis 35 Gew.% Additive, umfassend
   c1) von 1 Gew.% bis 12 Gew.% und/oder von 4 Gew.% bis 12 Gew.%, bevorzugt von 4 Gew.% bis 10 Gew.%, pyrogenes Siliciumdioxid,
   c2) von 2 Gew.% bis 45 Gew.% und/oder von 2 Gew.% bis 25 Gew.%, noch bevorzugter von 5 Gew.% bis 20 Gew.% und insbesondere von 7 Gew.% bis 17 Gew.%, Polyisobutylen,
   c3) von 0,5 Gew.% bis 20 Gew.% und/oder von 1 Gew.% bis 10 Gew.%, noch bevorzugter von 1 Gew.% bis 9 Gew.% und insbesondere von 1,5 Gew.% bis 8 Gew.% Calciumcarbonat als Festschmierstoff,
   c5) von 0,3 bis 5 Gew.%, noch bevorzugter von 0,5 bis 2,5 Gew.% und insbesondere von 1 Gew.% bis 2,3 Gew.% Magnesiumoxid als Korrosionsschutzmittel,
   c6) von 0,3 bis 3 Gew.%, noch bevorzugter von 0,5 bis 2 Gew.%, und insbesondere von 0,8 Gew.% bis 1,5 Gew.% eines phenolischen Antioxidanten.

Ein weiterer Gegenstand der vorliegenden Erfindung ist die Verwendung des Schmierfetts zur Beschichtung von Stahlseilen, insbesondere verzinkten Stahlseilen. Mit dem erfindungsgemäßen Schmierfett versehene Stahlseile eignen sich aufgrund ihrer hohen Beständigkeit hervorragend für die verschiedensten Anwendungen, bei denen hochleistungsfähige Seile benötigt werden, beispielsweise in der Marineindustrie sowie in der Öl- und Gasindustrie.

Im Folgenden wird die Erfindung anhand mehrerer Beispiele näher erläutert. Sämtliche Beispiele zeigen herausragende Schmiereigenschaften bei der Anwendung auf Stahlseilen. Ferner weisen sie eine Einsetzbarkeit auch in Gegenwart von Wasser und in einem breiten Temperaturbereich auf.

### Beispiel 1: Herstellung eines erfindungsgemäßen Schmierfetts (Schmierfett 1)

Es wird ein erfindungsgemäßes Schmierfett durch Mischen der Komponenten a), b1), c1), c2) und c3) erhalten.

| Komponente | Zusammensetzung | Funktion | Menge (Gew.%) |
|---|---|---|---|
| a) | Polyolester | Grundöl | 75,0 |
| b1) | Calcium-12-hydroxystearat | Verdicker | 6,0 |
| c1) | Pyrogenes Siliciumdioxid | Additiv | 5,0 |
| c2) | Isobutylen-/Buten-Copolymer | Haftverbesserer | 11,0 |
| c3) | Calciumcarbonat | Festschmierstoff | 3,0 |

Sämtliche Komponenten des erfindungsgemäßen Schmierfetts 1 sind biologisch abbaubar, wenn nicht biologisch abbaubar, dann nicht bioakkumulierend und weisen keine oder nur minimale Toxizität auf. Mithin erfüllt das erfindungsgemäße Schmierfett 1 die Kriterien für umweltverträgliche Schmierstoffe (EAL = Environmentally Acceptable Lubricants) gemäß Appendix A des 2013 Vessel General Permit.

In Tabelle 1 sind physikalisch-chemische Eigenschaften des Beispiels 1 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 20% |
| KL-PN 010 | Zinkkorrosion | <0,01% |
| DIN 58397 T1 | Verdampfungsverlust | <5% |

### Beispiel 2: Herstellung eines erfindungsgemäßen Schmierfetts (Schmierfett 2)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Polyolester | Grundöl | 70,0 |
| b1) | Calcium-12-hydroxystearat | Verdicker | 5,5 |
| c1) | Pyrogenes Siliciumdioxid | Additiv | 4,0 |
| c2) | Isobutylen-/Buten-Copolymer | Haftverbesserer | 15,0 |
| c3) | Calciumcarbonat | Festschmierstoff | 2,0 |
| c5) | Magnesiumoxid | Korrosionsschutz | 2,5 |
| c6) | Phenolischer Antioxidant | Antioxidant | 1,0 |

Auch die Komponenten des erfindungsgemäßen Schmierfetts 2 sind biologisch abbaubar, wenn nicht biologisch abbaubar dann nicht bioakkumulierend, und weisen keine oder nur minimale Toxizität auf. Mithin erfüllt das erfindungsgemäße Schmierfett 1 die Kriterien für umweltverträgliche Schmierstoffe (EAL = Environmentally Acceptable Lubricants) gemäß Appendix A des 2013 Vessel General Permit.

In Tabelle 2 sind physikalisch-chemische Eigenschaften des Beispiels 2 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 20% |
| KL-PN 010 | Zinkkorrosion | <0,01% |
| DIN 58397 T1 | Verdampfungsverlust | <5% |

### Beispiel 3: Herstellung eines erfindungsgemäßen Schmierfetts (Schmierfett 3)

Es wird ein erfindungsgemäßes Schmierfett durch Mischen der Komponenten a), b1), b2), c1), c2) und c3) erhalten.

| Komponente | Zusammensetzung | Funktion | Menge (Gew.%) |
|---|---|---|---|
| a) | Polyolester | Grundöl | 68,0 |
| b1) (b3) | Calcium-12-hydroxystearat | Verdicker | 5,0 |
| b2) (b3) | Benton it | Verdicker | 4,0 |
| c1) | Pyrogenes Siliciumdioxid | Additiv | 4,0 |
| c2) | Isobutylen-/Buten-Copolymer | Haftverbesserer | 6,0 |
| c2) | Komplexester | Haftverbesserer | 10,0 |
| c3) | Zinksulfid | Festschmierstoff | 3,0 |

Auch die Komponenten des erfindungsgemäßen Schmierfetts 3 sind biologisch abbaubar, wenn nicht biologisch abbaubar dann nicht bioakkumulierend, und weisen keine oder nur minimale Toxizität auf. Mithin erfüllt das erfindungsgemäße Schmierfett 3 die Kriterien für umweltverträgliche Schmierstoffe (EAL = Environmentally Acceptable Lubricants) gemäß Appendix A des 2013 Vessel General Permit.

In Tabelle 3 sind physikalisch-chemische Eigenschaften des Beispiels 3 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 10% |
| KL-PN 010 | Zinkkorrosion | <0,05% |
| DIN 58397 T1 | Verdampfungsverlust | < 5% |

### Beispiel 4: Herstellung eines erfindungsgemäßen Schmierfetts (Schmierfett 4)

Es wird ein erfindungsgemäßes Schmierfett durch Mischen der Komponenten a), b1), b2) c1), c2) und c3) erhalten.

| Komponente | Zusammensetzung | Funktion | Menge (Gew.%) |
|---|---|---|---|
| a) | Polyolester | Grundöl | 71,0 |
| b1) (b3) | Calcium-12-hydroxystearat | Verdicker | 5,0 |
| b2) (b3) | Benton it | Verdicker | 3,0 |
| c1) | Pyrogenes Siliciumdioxid | Additiv | 4,0 |
| c2) | Isobutylen-/Buten-Copolymer | Haftverbesserer | 9,0 |
| c2) | Polymethacrylat | Haftverbesserer | 4,0 |
| c3) | Zinksulfid | Festschmierstoff | 4,0 |

Auch die Komponenten des erfindungsgemäßen Schmierfetts 4 sind biologisch abbaubar, wenn nicht biologisch abbaubar dann nicht bioakkumulierend, und weisen keine oder nur minimale Toxizität auf. Mithin erfüllt das erfindungsgemäße Schmierfett 4 die Kriterien für umweltverträgliche Schmierstoffe (EAL = Environmentally Acceptable Lubricants) gemäß Appendix A des 2013 Vessel General Permit.

In Tabelle 4 sind physikalisch-chemische Eigenschaften des Beispiels 4 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 10% (7%) |
| KL-PN 010 | Zinkkorrosion | <0,1% (0,06%) |
| DIN 58397 T1 | Verdampfungsverlust | < 5% |

### Beispiel 5: Herstellung eines erfindungsgemäßen Schmierfetts (Schmierfett 5)

Es wird ein erfindungsgemäßes Schmierfett durch Mischen der Komponenten a), b1), c1), c2) und c3) erhalten.

| Komponente | Zusammensetzung | Funktion | Menge (Gew.%) |
|---|---|---|---|
| a) | Polyolester | Grundöl | 75 |
| b1) | Calcium-12-hydroxystearat | Verdicker | 4 |
| c1) | Pyrogenes Siliciumdioxid | Additiv | 6,0 |
| c2) | Isobutylen-/Buten-Copolymer | Haftverbesserer | 8,0 |
| c2) | Polymetacrylat | Haftverbesserer | 2,0 |
| c2) | Komplexester | Haftverbesserer | 3,0 |
| c3) | Zinksulfid | Festschmierstoff | 2,0 |

Auch die Komponenten des erfindungsgemäßen Schmierfetts 5 sind biologisch abbaubar, wenn nicht biologisch abbaubar dann nicht bioakkumulierend, und weisen keine oder nur minimale Toxizität auf. Mithin erfüllt das erfindungsgemäße Schmierfett 5 die Kriterien für umweltverträgliche Schmierstoffe (EAL = Environmentally Acceptable Lubricants) gemäß Appendix A des 2013 Vessel General Permit.

In Tabelle 5 sind physikalisch-chemische Eigenschaften des Beispiels 5 gezeigt:

| **Norm** | **Testbezeichnung** | **Ergebnis** |
|---|---|---|
| DIN ISO 2176 | Tropfpunkt | >200°C |
| DIN 51807 | Statische Wasserbeständigkeit | 1 |
| ASTM D 4049 | Water Spray-off | < 30% |
| KL-PN 010 | Zinkkorrosion | <0,02% |
| DIN 58397 T1 | Verdampfungsverlust | < 5% |

### Beispiel 6: Herstellung eines erfindungsgemäßen Schmierfetts (Schmierfett 6)

Es wird ein erfindungsgemäßes Schmierfett durch Mischen der Komponenten a), b1), b2) c1), c2), c3), c4), c5) und c6) erhalten.

| Komponente | Zusammensetzung | Funktion | Menge (Gew.%) |
|---|---|---|---|
| a) | Polyolester | Grundöl | 64,0 |
| b1) (b3) | Calcium-12-hydroxystearat | Verdicker | 4,0 |
| b2) (b3) | Benton it | Verdicker | 7,0 |
| c1) | Pyrogenes Siliciumdioxid | Additiv | 4,0 |
| c2) | Isobutylen-/Buten-Copolymer | Haftverbesserer | 10,0 |
| c3) | Calciumstearat | Festschmierstoff | 7,0 |
| c4) | Bernsteinsäurederivat | Korrosionsschutz | 2,0 |
| c5) | Magnesiumoxid | Korrosionsschutz | 1,0 |
| c6) | Phenolischer Antioxidant | Antioxidant | 1,0 |

Auch die Komponenten des erfindungsgemäßen Schmierfetts 6 sind biologisch abbaubar, wenn nicht biologisch abbaubar dann nicht bioakkumulierend, und weisen keine oder nur minimale Toxizität auf. Mithin erfüllt das erfindungsgemäße Schmierfett 6 die Kriterien für umweltverträgliche Schmierstoffe (EAL = Environmentally Acceptable Lubricants) gemäß Appendix A des 2013 Vessel General Permit.

In Tabelle 6 sind physikalisch-chemische Eigenschaften des Beispiels 6 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 10% |
| KL-PN 010 | Zinkkorrosion | <0,1% |
| DIN 58397 T1 | Verdampfungsverlust | < 5% |

### Beispiel 7: Herstellung eines erfindungsgemäßen Schmierfetts (Schmierfett 7)

Es wird ein erfindungsgemäßes Schmierfett durch Mischen der Komponenten a), b2), c1), c2), c3), c5) und c6) erhalten.

| Komponente | Zusammensetzung | Funktion | Menge (Gew.%) |
|---|---|---|---|
| a) | Pentaerytritester | Grundöl | 71,0 |
| b2) | Benton it | Verdicker | 12,0 |
| c1) | Pyrogenes Siliciumdioxid | Additiv | 2,0 |
| c2) | Komplexester | Haftverbesserer | 4,0 |
| c2) | Polymethacrylat | Haftverbesserer | 3,0 |
| c3) | Calciumstearat | Festschmierstoff | 5,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 7 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 7 die Kriterien für umweltverträgliche Schmierstoffe (EAL = Environmentally Acceptable Lubricants) gemäß Appendix A des 2013 Vessel General Permit.

In Tabelle 7 sind physikalisch-chemische Eigenschaften des Beispiels 7 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 1 |
| ASTM D 4049 | Water Spray-off | < 20% |
| KL-PN 010 | Zinkkorrosion | <0,05% |
| DIN 58397 T1 | Verdampfungsverlust | < 5% |

### Beispiel 8: Herstellung eines erfindungsgemäßen Schmierfetts (Schmierfett 8)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Pentaerytritester aus Pentaerythrit und Isostearinsäure | Grundöl | 70,0 |
| b1) | Ca-12-Hydroxystearat | Verdicker | 6,0 |
| c1) | Pyrogenes Siliciumdioxid | Additiv | 6,0 |
| c2) | Polyisobutylen | Haftverbesserer | 13,0 |
| c3) | Calciumcarbonat | Festschmierstoff | 2,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 8 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 8 die Kriterien für umweltverträgliche Schmierstoffe (EAL = Environmentally Acceptable Lubricants) gemäß Appendix A des 2013 Vessel General Permit.

In Tabelle 8 sind physikalisch-chemische Eigenschaften des Beispiels 8 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 10% |
| KL-PN 010 | Zinkkorrosion | <0,01% |
| DIN 58397 T1 | Verdampfungsverlust | < 5% |

### Beispiel 9: Herstellung eines erfindungsgemäßen Schmierfetts (Schmierfett 9)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Komplexester auf Basis Trimethylolpropan, Sebacinsäure, Stearinsäure und Isostearinsäure | Grundöl | 70,0 |
| b1) | Ca-12-Hydroxystearat | Verdicker | 7,0 |
| c1) | Pyrogenes Siliciumdioxid | Additiv | 5,0 |
| c2) | Polyisobutylen | Haftverbesserer | 11,0 |
| c3) | Calciumcarbonat | Festschmierstoff | 4,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 9 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 9 die Kriterien für umweltverträgliche Schmierstoffe (EAL = Environmentally Acceptable Lubricants) gemäß Appendix A des 2013 Vessel General Permit.

In Tabelle 9 sind physikalisch-chemische Eigenschaften des Beispiels 9 gezeigt:

| **Norm** | **Testbezeichnung** | **Ergebnis** |
|---|---|---|
| DIN ISO 2176 | Tropfpunkt | > 200°C |
| DIN 51807 | Statische Wasserbeständigkeit | 0 |
| ASTM D 4049 | Water Spray-off | < 5% |
| KL-PN 010 | Zinkkorrosion | <0,01% |
| DIN 58397 T1 | Verdampfungsverlust | < 5% |

### Beispiel 10: Herstellung eines erfindungsgemäßen Schmierfetts (Schmierfett 10)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Öllösliches Polyglykol | Grundöl | 68,0 |
| b1) | Ca-12-Hydroxystearat | Verdicker | 8,0 |
| c1) | Pyrogenes Siliciumdioxid | Additiv | 5,0 |
| c2) | Polyisobutylen | Haftverbesserer | 14,0 |
| c3) | Calciumcarbonat | Festschmierstoff | 2,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 10 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 10 die Kriterien für umweltverträgliche Schmierstoffe (EAL = Environmentally Acceptable Lubricants) gemäß Appendix A des 2013 Vessel General Permit.

In Tabelle 10 sind physikalisch-chemische Eigenschaften des Beispiels 10 gezeigt:

| **Norm** | **Testbezeichnung** | **Ergebnis** |
|---|---|---|
| DIN ISO 2176 | Tropfpunkt | ≥ 150°C |
| DIN 51807 | Statische Wasserbeständigkeit | 0 |
| ASTM D 4049 | Water Spray-off | < 65% |
| KL-PN 010 | Zinkkorrosion | <0,0005% |

### Beispiel 11: Herstellung eines erfindungsgemäßen Schmierfetts (Schmierfett 11)

Es wird ein erfindungsgemäßes Schmierfett durch Mischen der Komponenten a), b2), c1), c2), c3), c5) und c6) erhalten.

| Komponente | Zusammensetzung | Funktion | Menge (Gew.%) |
|---|---|---|---|
| a) | Polyolester | Grundöl | 70,0 |
| b2) | Benton it | Verdicker | 18,0 |
| c1) | Polytetrafluorethylen | Additiv | 1,0 |
| c2) | Polyisobutylen | Haftverbesserer | 2,0 |
| c3) | Calciumstearat | Festschmierstoff | 6,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 11 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 11 die Kriterien für umweltverträgliche Schmierstoffe (EAL = Environmentally Acceptable Lubricants) gemäß Appendix A des 2013 Vessel General Permit.

In Tabelle 11 sind physikalisch-chemische Eigenschaften des Beispiels 11 gezeigt:

| **Norm** | **Testbezeichnung** | **Ergebnis** |
|---|---|---|
| DIN ISO 2176 | Tropfpunkt | ≥ 200°C |
| DIN 51807 | Statische Wasserbeständigkeit | 1 |
| ASTM D 4049 | Water Spray-off | < 15% |
| KL-PN 010 | Zinkkorrosion | <0,05% |
| DIN 58397 T1 | Verdampfungsverlust | < 10% |

### Beispiel 12: Herstellung eines erfindungsgemäßen Schmierfetts (Schmierfett 12)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Polyolester | Grundöl | 70,0 |
| b1) | Ca-12-Hydroxystearat | Verdicker | 7,0 |
| c1) | Pyrogenes Siliciumdioxid | Additiv | 1,0 |
| c2) | Polyisobutylen | Haftverbesserer | 17,0 |
| c3) | Calciumstearat | Festschmierstoff | 2,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 12 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 12 die Kriterien für umweltverträgliche Schmierstoffe (EAL = Environmentally Acceptable Lubricants) gemäß Appendix A des 2013 Vessel General Permit.

In Tabelle 12 sind physikalisch-chemische Eigenschaften des Beispiels 12 gezeigt:

| **Norm** | **Testbezeichnung** | **Ergebnis** |
|---|---|---|
| DIN ISO 2176 | Tropfpunkt | ≥ 150°C |
| DIN 51807 | Statische Wasserbeständigkeit | 0 |
| ASTM D 4049 | Water Spray-off | < 20% |
| KL-PN 010 | Zinkkorrosion | <0,005% |
| DIN 58397 T1 | Verdampfungsverlust | < 5% |

### Beispiel 13: Herstellung eines erfindungsgemäßen Schmierfetts (Schmierfett 13)

Es wird ein erfindungsgemäßes Schmierfett durch Mischen der Komponenten a), b1), c1), c2), c3), c5) und c6) erhalten.

| Komponente | Zusammensetzung | Funktion | Menge (Gew.%) |
|---|---|---|---|
| a) | Polyolester | Grundöl | 60,0 |
| b1) | Ca-12-Hydroxystearat | Verdicker | 3,0 |
| c1) | Pyrogenes Siliciumdioxid | Additiv | 8,0 |
| c1) | Polytetrafluorethylen | Additiv | 4,0 |
| c2) | Polyisobutylen | Haftverbesserer | 5,0 |
| c3) | Calciumstearat | Festschmierstoff | 17,0 |
| c5) | Magnesiumoxid | Korrosionsschutz | 2,0 |
| c6) | Phenolischer Antioxidant | Antioxidant | 1,0 |

Auch die Komponenten des erfindungsgemäßen Schmierfetts 13 sind biologisch abbaubar, wenn nicht biologisch abbaubar dann nicht bioakkumulierend, und weisen keine oder nur minimale Toxizität auf. Darüber hinaus erfüllt das erfindungsgemäße Schmierfett 13 die Kriterien für umweltverträgliche Schmierstoffe (EAL = Environmentally Acceptable Lubricants) gemäß Appendix A des 2013 Vessel General Permit.

In Tabelle 13 sind physikalisch-chemische Eigenschaften des Beispiels 13 gezeigt:

| **Norm** | **Testbezeichnung** | **Ergebnis** |
|---|---|---|
| DIN ISO 2176 | Tropfpunkt | ≥ 150°C |
| DIN 51807 | Statische Wasserbeständigkeit | 0 |

| | | |
|---|---|---|
| ASTM D 4049 | Water Spray-off | < 20% |
| KL-PN 010 | Zinkkorrosion | <0,02% |
| DIN 58397 T1 | Verdampfungsverlust | < 5% |

## Patentansprüche

1. Umweltverträgliches Schmierfett, umfassend:
a) von 50 Gew.% bis 90 Gew.% eines biologisch abbaubaren Grundöls, insbesondere eines biologisch abbaubaren Esters als Grundöl, wobei die Viskosität des biologisch abbaubaren Esters bei 40°C von 50 mm²/s bis 1200 mm²/s beträgt,
b) von 3 Gew.% bis 25 Gew.% oder 7 Gew.% bis 20 Gew.% eines Verdickungsmittels ausgewählt aus
b1) von 3 Gew.% bis 12 Gew.% biologisch abbaubarer Calciumseife,
b2) von 3 Gew.% bis 25 Gew.% oder 3,5 Gew.% bis 20 Gew.% oder 4 Gew.% bis 12 Gew.% Bentonite,
b3) und Gemischen hiervon,
c) von 4 Gew.% bis 40 Gew.%, vorzugsweise von 7 Gew.% bis 40 Gew. % Additive, umfassend
c1) von 1 Gew. % bis 12 Gew. % oder 4 Gew. % bis 12 Gew. % pyrogenes Siliciumdioxid und/oder Polytetrafluorethylen und/oder Gemische hiervon,
c2) von 2 Gew.% bis 25 Gew.% eines Polymers ausgewählt aus Polyisobutylen, Polyisobutylen-/ Buten-Copolymer, Polymethacrylaten, Polyestern, vorzugsweise Komplexestern, insbesondere Komplexestern aus Neopentylglykol/Dimersäure/2-Ethylhexanol und Gemischen hiervon, wobei unter einem Komplexester ein Polyester verstanden wird, der durch Reaktion von Polyolen mit Dicarbonsäuren, sowie gegebenenfalls Monocarbonsäuren hergestellt wird, und wobei die Polymere c2) eine Viskosität, bei 100 °C von mindestens 600 mm²/s aufweisen,
c3) von 0,5 Gew.% bis 20 Gew.% oder 1 Gew.% bis 10 Gew.% eines Festschmierstoffs,
wobei das Schmierfett die Voraussetzungen für umweltverträgliche Schmiermittel (EAL = Environmentally Acceptable Lubricants) gemäß Appendix A des 2013 Vessel General Permit erfüllt und daher auch für Komponenten verwendbar ist, die in Kontakt mit Seewasser kommen können.

2. Schmierfett nach Anspruch 1, **gekennzeichnet durch** einen Tropfpunkt gemäß Norm DIN ISO 2176 von über 150 °C.

3. Schmierfett nach Anspruch 1 oder 2, **gekennzeichnet durch** eine obere Gebrauchstemperatur (OGT) gemäß Norm DIN 58397 Teil 1 von mindestens 150°C.

4. Schmierfett nach einem oder mehreren der vorangehenden Ansprüche, **dadurch gekennzeichnet, dass** dass das biologisch abbaubare Grundöl a) ein biologisch abbaubarer Ester ist und das Grundöl a) und/oder das Schmierfetteine thermische Stabilität, bestimmbar über TGA (DIN 51006) von 150°C bis 200°C und/oder eine Flüchtigkeit, gemessen nach DIN 58397 von <10 Gew.%, bevorzugt < 5 Gew.% und/oder ein TAN Delta, gemessen nach DIN ASTM D-2619 (mit verlängerter Laufzeit von 400 h) von 0,0 mg KOH/g bis 20 mg KOH/g und/oder einen Säuregehalt (TAN) von kleiner 5 mg KOH/g aufweist.

5. Schmierfett nach einem oder mehreren der vorangehenden Ansprüche, **dadurch gekennzeichnet, dass** dass das biologisch abbaubare Grundöl a) ein biologisch abbaubarer Ester ist und dass die Viskosität des biologisch abbaubaren Esters bei 40°C mindestens 50 mm²/sec beträgt.

6. Schmierfett nach einem oder mehreren der vorangehenden Ansprüche, **dadurch gekennzeichnet, dass** die abbaubare Calciumseife b1) ausgewählt ist aus Calciumseifen von Fettsäuren, insbesondere Calcium-12-hydroxystearat.

7. Schmierfett nach einem oder mehreren der vorangehenden Ansprüche, **dadurch gekennzeichnet, dass** das pyrogene Siliciumdioxid (c1) ausgewählt ist aus Kieselsäure mit einer spezifischen Oberfläche von 90 bis 130 m²/g.

8. Schmierfett nach einem oder mehreren der vorangehenden Ansprüche, **dadurch gekennzeichnet, dass** die Polymere der Komponente c2) eine Viskosität, gemessen nach DIN 51562 part 1 bei 100 °C von mindestens 4000 mm²/s aufweisen.

9. Schmierfett nach einem oder mehreren der vorangehenden Ansprüche, **dadurch gekennzeichnet, dass** es als Komponente c5) ein Korrosionsschutzmittel, vorzugsweise ausgewählt aus Erdalkalioxiden, insbesondere Calciumoxid und/oder Magnesiumoxid, sowie Calcium-, Magnesium-, und/oder Natriumsulfonate bzw. -salze von C₈-C₂₀ Dicarbonsäuren, insbesondere Dinatriumsebaccat enthält.

10. Verwendung eines Schmierfetts nach einem oder mehreren der vorangehenden Ansprüche zur Beschichtung von Stahlseilen, insbesondere verzinkten Stahlseilen.

## Claims

1. Environmentally compatible lubricant grease comprising:
a) from 50% by weight to 90% by weight of a biodegradable base oil, especially a biodegradable ester as base oil, where the viscosity of the biodegradable ester at 40°C is from 50 mm²/s to 1200 mm²/s,
b) from 3% by weight to 25% by weight or 7% by weight to 20% by weight of a thickener selected from
b1) from 3% by weight to 12% by weight of biodegradable calcium soap,
b2) from 3% by weight to 25% by weight or 3.5% by weight to 20% by weight or 4% by weight to 12% by weight of bentonites,
b3) and mixtures thereof,
c) from 4% by weight to 40% by weight, preferably from 7% by weight to 40% by weight, of additives comprising
c1) from 1% by weight to 12% by weight or 4% by weight to 12% by weight of fumed silicon dioxide and/or polytetrafluoroethylene and/or mixtures thereof,
c2) from 2% by weight to 25% by weight of a polymer selected from polyisobutylene, polyisobutylene/butene copolymer, polymethacrylates, polyesters, preferably complex esters, especially complex esters of neopentyl glycol/dimer acid/2-ethylhexanol and mixtures thereof, a complex ester being understood to mean a polyester which is prepared by reaction of polyols with dicarboxylic acids, and optionally monocarboxylic acids, and
where the polymers c2) have a viscosity at 100°C of at least 600 mm²/s,
c3) from 0.5% by weight to 20% by weight or 1% by weight to 10% by weight of a solid lubricant,
wherein the lubricant grease meets the requirements for environmentally acceptable lubricants (EALs) according to Appendix A of the 2013 Vessel General Permit and is therefore also usable for components that can come into contact with seawater.

2. Lubricant grease according to Claim 1, **characterized by** a dropping point according to standard DIN ISO 2176 of more than 150°C.

3. Lubricant grease according to Claim 1 or 2, **characterized by** an upper service temperature (UST) to standard DIN 58397 Part 1 of at least 150°C.

4. Lubricant grease according to one or more of the preceding claims, **characterized in that** the biodegradable base oil a) is a biodegradable ester and the base oil a) and/or the lubricant grease has a thermal stability, determinable via TGA (DIN 51006) of 150°C to 200°C and/or a volatility, measured to DIN 58397, of < 10% by weight, preferably < 5% by weight, and/or a TAN delta, measured to DIN ASTM D-2619 (with prolonged run time of 400 h) of 0.0 mg KOH/g to 20 mg KOH/g and/or an acid content (TAN) of less than 5 mg KOH/g.

5. Lubricant grease according to one or more of the preceding claims, **characterized in that** the biodegradable base oil a) is a biodegradable ester, and **in that** the viscosity of the biodegradable ester at 40°C is at least 50 mm²/sec.

6. Lubricant grease according to one or more of the preceding claims, **characterized in that** the biodegradable calcium soap b1) is selected from calcium soaps of fatty acids, especially calcium 12-hydroxystearate.

7. Lubricant grease according to one or more of the preceding claims, **characterized in that** the fumed silicon dioxide (c1) is selected from silica having a specific surface area of 90 to 130 m²/g.

8. Lubricant grease according to one or more of the preceding claims, **characterized in that** the polymers of component c2) have a viscosity, measured to DIN 51562 part 1 at 100°C, of at least 4000 mm²/s.

9. Lubricant grease according to one or more of the preceding claims, **characterized in that** the component c5) used is an anticorrosive, preferably selected from alkaline earth metal oxides, especially calcium oxide and/or magnesium oxide, and calcium, magnesium and/or sodium sulfonates or calcium, magnesium and/or sodium salts of C₈-C₂₀ dicarboxylic acids, especially disodium sebacate.

10. Use of a lubricant grease according to one or more of the preceding claims for coating of steel ropes, especially galvanized steel ropes.

## Revendications

1. Graisse écologique, comprenant :
a) 50% en poids à 90% en poids d'une huile de base biodégradable, en particulier d'un ester biodégradable comme huile de base, la viscosité de l'ester biodégradable à 40°C étant de 50 mm²/s à 1200 mm²/s,
b) 3% en poids à 25% en poids ou 7% en poids à 20% en poids d'un épaississant choisi parmi
b1) 3% en poids à 12% en poids de savon calcique biodégradable,
b2) 3% en poids à 25% en poids ou 3,5% en poids à 20% en poids ou 4% en poids à 12% en poids de bentonite,
b3) et leurs mélanges,
c) 4% en poids à 40% en poids, de préférence 7% en poids à 40% en poids d'adhésifs, comprenant
c1) 1% en poids à 12% en poids ou 4% en poids à 12% en poids de dioxyde de silicium pyrogène et/ou de polytétrafluoroéthylène et/ou de leurs mélanges,
c2) 2 % en poids à 25% en poids d'un polymère choisi parmi le polyisobutylène, un copolymère de polyisobutylène/butène, les polyméthacrylates, les polyesters, de préférence les esters complexes, en particulier les esters complexes de néopentylglycol/acide dimère/2-éthylhexanol et leurs mélanges, un ester complexe désignant un polyester qui est préparé par réaction de polyols avec des acides dicarboxyliques ainsi que le cas échéant des acides monocarboxyliques et les polymères c2) présentant une viscosité à 100°C d'au moins 600 mm²/s,
c3) 0,5% en poids à 20% en poids ou 1% en poids à 10% en poids d'un lubrifiant solide,
la graisse respectant les critères d'une graisse écologique (EAL = Environmentally Acceptable Lubricants) selon l'annexe A du "2013 Vessel General Permit" et étant donc également utilisable pour des composants qui peuvent entrer en contact avec l'eau de mer.

2. Graisse selon la revendication 1, **caractérisée par** un point de goutte selon la norme DIN ISO 2176 supérieur à 150°C.

3. Graisse selon la revendication 1 ou 2, **caractérisée par** une température d'utilisation supérieure (TUS) selon la norme DIN 58397 partie 1 d'au moins 150°C.

4. Graisse selon l'une ou plusieurs des revendications précédentes, **caractérisée en ce que** l'huile de base biodégradable a) est un ester biodégradable et l'huile de base a) et/ou la graisse présente une stabilité thermique, déterminable par TGA (analyse thermogravimétrique - DIN 51006) de 150°C à 200°C et/ou une volatilité, mesurée selon la norme DIN 58397, < 10% en poids, de préférence < 5% en poids et/ou un TAN Delta, mesuré selon la norme DIN ASTM D-2619 (avec un temps de fonctionnement allongé de 400 h) de 0,0 mg de KOH/g à 20 mg de KOH/g et/ou une teneur en acide (TAN) inférieure à 5 mg de KOH/g.

5. Graisse selon l'une ou plusieurs des revendications précédentes, **caractérisée en ce que** l'huile de base biodégradable a) est un ester biodégradable et **en ce que** la viscosité de l'ester biodégradable à 40°C est d'au moins 50 mm²/sec.

6. Graisse selon l'une ou plusieurs des revendications précédentes, **caractérisée en ce que** le savon calcique biodégradable b1) est choisi parmi les savons calciques d'acides gras, en particulier le 12-hydroxystéarate de calcium.

7. Graisse selon l'une ou plusieurs des revendications précédentes, **caractérisée en ce que** le dioxyde de silicium (c1) est choisi parmi la silice présentant une surface spécifique de 90 à 130 m²/g.

8. Graisse selon l'une ou plusieurs des revendications précédentes, **caractérisée en ce que** les polymères du composant c2) présentent une viscosité, mesurée selon la norme DIN 51562 partie 1 à 100°C d'au moins 4000 mm²/s.

9. Graisse selon l'une ou plusieurs des revendications précédentes, **caractérisée en ce qu'**elle contient, comme composant c5), un agent de protection contre la corrosion, de préférence choisi parmi les oxydes de métal alcalin, en particulier l'oxyde de calcium et/ou l'oxyde de magnésium, ainsi que les sulfonates de calcium, de magnésium et/ou de sodium, les sels de magnesium et/ou de sodium d'acides dicarboxyliques en C₈-C₂₀, en particulier le sébacate disodique.

10. Utilisation d'une graisse selon l'une ou plusieurs des revendications précédentes pour le revêtement de câbles en acier, en particulier de câbles en acier zingués.
